# EUROPÄISCHE PATENTSCHRIFT

(11) **EP 0 877 822 B1**
(45) Veröffentlichungstag und Bekanntmachung des Hinweises auf die Patenterteilung: **07.03.2001**
(21) Anmeldenummer: 97911044.2
(22) Anmeldetag: 05.11.1997
(51) Int. Cl.: C21B 13/00

(54) **VERFAHREN ZUR HERSTELLUNG VON FLÜSSIGEM ROHEISEN ODER STAHLVORPRODUKTEN AUS ERZ**
PROCESS FOR PRODUCING LIQUID PIG IRON OR SEMIFINISHED STEEL PRODUCTS FROM ORE
PROCEDE DE TRANSFORMATION DE MINERAIS DE FER EN FONTE BRUTE LIQUIDE OU EN PRODUITS BRUTS EN ACIER

(30) Priorität: 08.11.1996 AT 196296; 08.11.1996 AT 196396
(43) Veröffentlichungstag der Anmeldung: 18.11.1998
(73) Patentinhaber: VOEST-ALPINE Industrieanlagenbau GmbH, A-4020 Linz (AT); Deutsche Voest-Alpine Industrieanlagenbau GmbH, 40219 Düsseldorf (DE)
(72) Erfinder: KEPPLINGER, Leopold, Werner, A-4060 Leonding (AT); WALLNER, Felix, A-4020 Linz (AT); SCHENK, Johannes-Leopold, A-4040 Linz (AT)
(74) Vertreter: Kopecky, Helmut, Dipl.-Ing. Kopecky & Schwarz Patentanwälte
(86) Internationale Anmeldenummer: AT9700237
(87) Internationale Veröffentlichungsnummer: WO9821370

(56) Entgegenhaltungen:
- EP-A- 0 195 770
- PATENT ABSTRACTS OF JAPAN vol. 018, no. 686 (C-1292), 26.Dezember 1994 & JP 06 271908 A (KAWASAKI STEEL CORP), 27.September 1994,
- PATENT ABSTRACTS OF JAPAN vol. 095, no. 001, 28.Februar 1995 & JP 06 279819 A (KAWASAKI STEEL CORP), 4.Oktober 1994,
- PATENT ABSTRACTS OF JAPAN vol. 013, no. 262 (C-608), 16.Juni 1989 & JP 01 065212 A (KOBE STEEL LTD), 10.März 1989,

## Beschreibung

Die Erfindung betrifft ein Verfahren zur Herstellung von flüssigem Roheisen oder Stahlvorprodukten aus Erz, das in mindestens einer Reduktionszone zu teil- und/oder fertigreduziertem Eisenschwamm reduziert wird, der in einer Einschmelzvergasungszone eines Einschmelzvergasers unter Zuführung von kohlenstoffhältigem Material und Sauerstoff bei gleichzeitiger Bildung eines Reduktionsgases in einem aus festen Kohlenstoffträgern gebildeten Bett eingeschmolzen wird, gegebenenfalls nach vorheriger Fertigreduktion.

Ein Verfahren dieser Art ist beispielsweise aus der EP-A - 0 576 414 bekannt. Hierbei gelangt der aus Stückerz in einem Schachtofen teil- bzw. fertigreduzierte Eisenschwamm über Austragschnecken vom Schachtofen in das im Einschmelzvergaser aus festen Kohlenstoffträgern gebildete Bett, u.zw. in etwa gleichförmiger Verteilung. Das in der Einschmelzvergasungszone gebildete Reduktionsgas strömt durch das ein bestimmtes Lückenvolumen aufweisende Bett aus festen Kohlenstoffträgem nach oben und schmilzt den in das Bett eingebrachten Eisenschwamm auf. Für die Effektivität dieses Verfahrens ist ein bestimmtes Mindest-Lückenvolumen des Bettes aus festen Kohlenstoffträgern erforderlich.

Weiters ist ein Verfahren der eingangs beschriebenen Art beispielsweise aus der EP-A-0 594 557 bekannt, gemäß dem Feinerz im Wirbelschichtverfahren zu Eisenschwamm reduziert wird. Hierbei gelangt der teil- bzw. fertigreduzierte Eisenschwamm über eine Zwangsförderung, die durch Injektoren verwirklicht ist, in das aus festen Kohlenstoffträgern gebildete Bett, u.zw. in etwa gleichförmiger Verteilung. Das in der
Einschmelzvergasungszone gebildete Reduktionsgas strömt auch hier durch das ein bestimmtes Lückenvolumen aufweisende Bett aus festen Kohlenstoffträgem nach oben und schmilzt den in das Bett eingebrachten Eisenschwamm auf. Für die Effektivität dieses Verfahrens ist ein bestimmtes Mindest-Lückenvolumen des Bettes aus festen Kohlenstoffträgem erforderlich.

Bei der Verwendung von festen Kohlenstoffträgem mit einem breiten Kornspektrum oder mit einem Feinanteil ist das Lückenvolumen des Bettes, das für eine gleichmäßige Durchgasung erforderlich ist, von Haus aus beschränkt. Wird Eisenschwamm in einem solchen Bett aus festen Kohlenstoffträgern gleichmäßig verteilt eingebracht und ist der Eisenschwamm noch dazu zum Teil eher feinkörnig, d.h. mit einem Feinanteil versehen, wird das Lückenvolumen des Bettes aus festen Kohlenstoffträgern verringert und es ist eine einwandfreie Durchgasung des Bettes nicht mehr sichergestellt. Es kann dann zur Bildung eines örtlichen Durchzugskanals im Bett kommen, durch den das im Bett entstehende Reduktionsgas nach oben strömt, wobei jedoch weite Bereiche des Bettes nicht mehr bzw. nicht mehr hinreichend durchgast werden.

Die Erfindung bezweckt die Vermeidung dieser Nachteile und Schwierigkeiten und stellt sich die Aufgabe, ein Verfahren der eingangs beschriebenen Art zu schaffen, bei dem eine effektive Reduktionsgasbildung durch eine einwandfreie Durchgasung des gesamten Bettes auch bei geringem Lückenvolumen des Bettes aus festen Kohlenstoffträgem sichergestellt ist und gleichzeitig ein effizientes Aufschmelzen des eingebrachten Eisenschwamms stattfindet. Diese Aufgabe wird erfindungsgemäß dadurch gelöst, daß zumindest der Eisenschwamm im Gegensatz zum Stand der Technik nicht mehr gleichmäßig verteilt in das Bett aus festen Kohlenstoffträgem eingebracht wird, sondern diskontinuierlich unter Ausbildung von im Bett aus Kohlenstoffträgern eingebetteten, übereinanderliegenden und durch feste Kohlenstoffträger getrennten Eisenschwamm-Schichtbereichen in die Einschmelzvergasungszone eingebracht wird, wobei sich die Eisenschwamm-Schichtbereiche jeweils unter Freilassung eines Querschnittsbereiches der Einschmelzvergasungszone über den Querschnitt derselben erstrecken und wobei in der Einschmelzvergasungszone entstehendes Reduktionsgas an den Eisenschwamm-Schichtbereichen unter Aufschmelzen derselben vorbei durch die vom Eisenschwamm freien und von Kohlenstoffträgern gebildeten Querschnittsbereiche nach oben strömt und diese durchgast.

Hierdurch kommt es zu keiner Verkleinerung des Lückenvolumens durch den eingebrachten Eisenschwamm, sodaß das Bett aus festen Kohlenstoffträgern selbst bei einem geringen Lückenvolumen und trotz Chargieren von staubförmigem Eisenschwamm stets gut durchgast werden kann. Es verbleiben somit zwischen den Eisenschwamm-Schichtbereichen gut durchgasbare Bereiche des Bettes aus festen Kohlenstoffträgern, so daß eine ausreichende Reduktionsgasbildung durch Vergasung der Kohlenstoffträger in jedem Fall sichergestellt ist.

Gemäß einer bevorzugten Ausführungsvariante wird der Eisenschwamm unter Ausbildung kreisförmiger Eisenschwamm-Schichtbereiche in die Einschmelzvergasungszone eingebracht. wobei vorteilhaft der Eisenschwamm unter Ausbildung eines je Querschnittsebene einzigen Eisenschwamm-Schichtbereiches in die Einschmelzvergasungszone eingebracht wird, und wobei sich der Eisenschwamm-Schichtbereich zentral über den Querschnitt erstreckt und einen kreisringförmigen vom Eisenschwamm freien Querschnittsbereich bildet.

Gemäß einer weiteren bevorzugten Ausführungsvariante wird der Eisenschwamm in die Einschmelzvergasungszone unter Ausbildung mehrerer in einer Ebene liegender Eisenschwamm-Schichtbereiche eingebracht, die jeweils in Distanz zueinander angeordnet sind und so zwischen den Eisenschwamm-Schichtbereichen vom Eisenschwamm freie Querschnittsberciche ergeben.

Es ist weiters auch möglich, daß der Eisenschwamm unter Ausbildung eines in einer Ebene liegenden kreisnngförmigen Eisenschwamm-Schichtbereiches in die Einschmelzvergasungszone eingebracht wird, wobei vorteilhaft der Eisenschwamm unter Ausbildung von vom Eisenschwamm freien und außerhalb und innerhalb des kreisringförmigen Eisenschwamm-Schichtbereiches liegenden Querschnittsbereichen in die Einschmelzvergasungszone eingebracht wird.

Vorzugsweise werden zusätzlich auch die festen Kohlenstoffträger diskontinuierlich in die Einschmelzvergasungszone eingebracht, u.zw. unter Verminderung der Menge oder Unterbrechung des Einbringens während des Einbringens des Eisenschwammes.

Zweckmäßig wird während des Einbringens des Eisenschwamms das Einbringen von festen Kohlenstoffträgem gestoppt, anschließend über einen bestimmten Zeitraum das Einbringen des Eisenschwamms gestoppt und über einen bestimmten Zeitraum allein feste Kohlenstoffträger eingebracht, worauf wiederum alleine Eisenschwamm über einen bestimmten Zeitraum eingebracht wird, u.s.f.

Zur Sicherstellung einer ausreichenden Durchgasung des Bettes aus festen Kohlenstoffträgern im unteren Bereich der Einschmelzvergasungszone werden vorteilhaft die Eisenschwamm-Schichtbereiche zu ihren Rändern hin flach abfallend ausgebildet.

Zweckmäßig wird der Eisenschwamm im Wirbelschichtverfahren aus Feinerz gebildet.

Gemäß einer weiteren Ausführungsform wird der Eisenschwamm in einem Schachtofen aus Stückerz gebildet.

Die Erfindung ist nachfolgend anhand zweier Ausführungsbeispiele näher erläutert, wobei die Figuren 1 und 2 jeweils einen Vertikalschnitt durch einen Einschmelzvergaser in schematischer Weise veranschaulichen.

In einem Einschmelzvergaser 1 wird aus festen Kohlenstoffträgern 2, wie Kohle, und sauerstoffhältigem Gas durch Vergasung der Kohle ein Reduktionsgas erzeugt, das über eine Ableitung 3 einem nicht näher dargestellten Schachtofen zugeführt wird, in dem stückiges Eisenerz zu Eisenschwamm 4 reduziert wird, z.B. gemäß EP-A - 0 576 414. Das Reduktionsgas kann auch über die Ableitung 3 einem nicht näher dargestellten Wirbelschichtreaktor zugeführt werden, in dem Feinerz in einer Wirbelschichtzone zu Eisenschwamm reduziert wird, z.B. gemäß EP-A - 0 217 331.

Der Einschmelzvergaser 1 weist eine Zuführung 5 für die festen Kohlenstoffträger 2, eine Zuführung 6 für sauerstoffhältige Gase, eine Zuführung 7 für Eisenschwamm sowie gegebenenfalls Zuführungen für bei Raumtemperatur flüssige oder gasförmige Kohlenstoffträger, wie Kohlenwasserstoffe, sowie für gebrannte Zuschläge auf. In dem Einschmelzvergaser 1 sammeln sich unterhalb der Einschmelzvergasungszone 8 schmelzflüssiges Roheisen 9 und schmelzflüssige Schlacke 10, die über einen Abstich 11 abgestochen werden.

Das im Schachtofen oder in einem Wirbelschichtreaktor zu Eisenschwamm 4 reduzierte Eisenerz wird, gegebenenfalls zusammen mit gebrannten Zuschlägen, über eine Fördereinrichtung dem Einschmelzvergaser zugeführt, beispielsweise mittels Austragsschnecken, oder eine Zwangsförderung mit Hilfe von Injektoren. Sowohl die Zuführung 6 für die festen Kohlenstoffträger 2 als auch die Zuführung 7 für den Eisenschwamm 4 und die Ableitung 3 für das Reduktionsgas sind im Dombereich 12 des Einschmelzvergasers 1 jeweils zu mehreren und in etwa radialsymmetrischer Anordnung angeordnet.

Erfindungsgemäß erfolgt die Chargierung des Eisenschwamms 4 diskontinuierlich, wobei in einem Bett 13, gebildet aus den festen Kohlenstoffträgem 2, eingebettete Eisenschwamm-Schichtbereiche 14 gebildet werden, sodaß der Eisenschwamm im Bett 13 aus festen Kohlenstoffträgern 2 nicht mehr gleichmäßig verteilt ist, sondern Zwischenlagen bildet. Diese Eisenschwamm-Schichtbereiche 14, die im Bett 13 mit fortschreitendem Vergasungsprozeß der festen Kohlenstoffträger 2 kontinuierlich nach unten wandern, können, wie in Fig. 1 dargestellt, kreisringförmig im Bett 13 aus festen Kohlenstoffträgern 2 zu liegen kommen. Hierbei bilden die Eisenschwamm-Schichtbereiche 14 sowohl außerhalb als auch innerhalb dieser kreisringförmigen Bereiche je Querschnittsebene vom Eisenschwamm freie Querschnittsbereiche 15. Das bei der Kohlevergasung entstehende Reduktionsgas kann somit das poröse, von festen Kohlenstoffträgem 2 gebildete Bett 13 gut durchströmen und strömt an den Eisenschwamm-Schichtbereichen 14 unter Aufschmelzung derselben, wie durch die Pfeile 16 veranschaulicht, vorbei. Die von Eisenschwamm 4 freien Querschnittsbereiche 15 bilden somit gut durchgasbare Fenster, sodaß eine effektive Kohlevergasung, und damit eine ausreichende Reduktionsgasbildung sichergestellt ist. Durch die starke Reduktionsgasbildung erfolgt auch ein schnelles Aufheizen und Schmelzen des Eisenschwamms 4.

Die Eisenschwamm-Schichtbereiche 14 sind vorzugsweise zu ihren Rändern 17 flach abfallend geschichtet, so daß während des Nach-unten-Wanderns der Schichtbereiche 14 der Durchmesser der Schichtbereiche 14 durch den Aufschmelzvorgang verkleinert wird und auch im unteren engeren Bereich des Einschmelzvergasers 1 eine ausreichende Durchgasung des Bettes 13 aus festen Kohlenstoffträgem 2 gewährleistet ist bzw. eine gegebenenfalls gewünschte Vergrößerung der freien Querschnittsbereiche 15 zwecks besserer Durchgasung gegeben ist.

Wie aus Fig. 2 ersichtlich, können die Eisenschwamm-Schichtbereiche 14 auch in Draufsicht kreisförmig gestaltet werden, was im oberen Teil der Einschmelzvergasungszone 8 eine stärkere Randvergasung des Bettes 13 sicherstellt. Hierdurch erfolgt ein schnelleres Aufheizen und Entgasen des Bettes 13 aus festen Kohlenstoffträgern 2.

Je nach Bedarf können kreisförmig und kreisringförmig eingebrachte Eisenschwamm-Schichtbereiche 14 gebildet werden, sodaß ein optimaler Vergasungs- und Aufschmelzungsbetrieb sichergestellt ist. Gemäß Fig. 2 sind im unteren Bereich der Einschmelzvergasungszone 8 kreisringförmige Schichtbereiche 14 vorgesehen.

Zum diskontinuierlichen Einbringen des Eisenschwamms 4 und der festen Kohlenstoffträger 2 sind verschiedene Vorrichtungen denkbar, beispielsweise ein im Dombereich 12 des Einschmelzvergasers 1 angeordneter Verteilschirm mit von außen zu betätigender Drehklappe oder ein Glockenverschluß mit verstellbarem Schlagpanzer oder eine Drehschurre.

Einrichtungen dieser Art sind beispielsweise von der Hochofentechnik (vgl. Ullmanns Enzyklopädie der technischen Chemie, Band 10/Eisen Abb. 62A, 62D und 63) bekannt, wobei jedoch bei Hochofenchargiereinrichtungen, mit denen ein schichtweiser Aufbau innerhalb des Hochofens erzielbar ist, stets über den ganzen Querschnitt sich durchgehend erstreckende Schichten der unterschiedlichen Materialien, d.h. Zuschlagstoffe, und des Eisenerzes gebildet werden, wogegen erfindungsgemäß die Eisenschwamm-Schichtbereiche 14 sich nicht über den gesamten Querschnitt erstrecken dürfen.

## Patentansprüche

1. Verfahren zur Herstellung von flüssigem Roheisen (9) oder Stahlvorprodukten aus Erz, das in mindestens einer Reduktionszone zu teil- und/oder fertigreduziertem Eisenschwamm (4) reduziert wird, der in einer Einschmelzvergasungszone (8) eines Einschmelzvergasers (1) unter Zuführung von kohlenstoffhältigem Material und Sauerstoff bei gleichzeitiger Bildung eines Reduktionsgases in einem aus festen Kohlenstoffträgern (2) gebildeten Bett (13) eingeschmolzen wird, gegebenenfalls nach vorheriger Fertigreduktion, dadurch gekennzeichnet, daß zumindest der Eisenschwamm (4) diskontinuierlich unter Ausbildung von im Bett (13) aus Kohlenstoffträgern (2) eingebetteten, übereinanderliegenden und durch feste Kohlenstoffträger (2) getrennten Eisenschwamm-Schichtbereichen (14) in die Einschmelzvergasungszone (8) eingebracht wird, wobei sich die Eisenschwamm-Schichtbereiche (14) jeweils unter Freilassung eines Querschnittsbereiches (15) der Einschmelzvergasungszone (8) über den Querschnitt derselben erstrecken und wobei in der Einschmelzvergasungszone (8) entstehendes Reduktionsgas an den Eisenschwamm-Schichtbereichen (14) unter Aufschmelzen derselben vorbei durch die vom Eisenschwamm freien und von Kohlenstoffträgern (2) gebildeten Querschnittsbereiche (15) nach oben strömt und diese durchgast.

2. Verfahren nach Anspruch 1, dadurch gekennzeichnet, daß der Eisenschwamm (4) unter Ausbildung kreisförmiger Eisenschwamm-Schichtbereiche (14) in die Einschmelzvergasungszone (8) eingebracht wird.

3. Verfahren nach Anspruch 1 oder 2, dadurch gekennzeichnet, daß der Eisenschwamm unter Ausbildung eines je Querschnittsebene einzigen Eisenschwamm-Schichtbereiches (14) in die Einschmelzvergasungszone (8) eingebracht wird, wobei sich der Eisenschwamm-Schichtbereich (14) zentral über den Querschnitt erstreckt und einen kreisringförmigen vom Eisenschwamm (4) freien Querschnittsbereich (15) bildet.

4. Verfahren nach einem oder mehreren der Ansprüche 1 bis 3, dadurch gekennzeichnet, daß der Eisenschwamm (4) in die Einschmelzvergasungszone (8) unter Ausbildung mehrerer in einer Ebene liegender Eisenschwamm-Schichtbereiche (14) eingebracht wird, die jeweils in Distanz zueinander angeordnet sind und so zwischen den Eisenschwamm-Schichtbereichen (14) vom Eisenschwamm (4) freie Querschnittsbereiche (15) ergeben.

5. Verfahren nach einem oder mehreren der Ansprüche 1 bis 4, dadurch gekennzeichnet, daß der Eisenschwamm (4) unter Ausbildung eines in einer Ebene liegenden kreisringförmigen Eisenschwamm-Schichtbereiches (14) in die Einschmelzvergasungszone (8) eingebracht wird.

6. Verfahren nach Anspruch 5, dadurch gekennzeichnet, daß der Eisenschwamm (4) unter Ausbildung von vom Eisenschwamm (4) freien und außerhalb und innerhalb des kreisringförmigen Eisenschwamm-Schichtbereiches (14) liegenden Querschnittsbereichen (15) in die Einschmelzvergasungszone (8) eingebracht wird.

7. Verfahren nach einem oder mehreren der Ansprüche 1 bis 6, dadurch gekennzeichnet, daß zusätzlich auch die festen Kohlenstoffträger (2) diskontinuierlich in die Einschmelzvergasungszone (8) eingebracht werden, u.zw. unter Verminderung der Menge oder Unterbrechung des Einbringens während des Einbringens des Eisenschwammes.

8. Verfahren nach einem oder mehreren der Ansprüche 1 bis 7, dadurch gekennzeichnet, daß während des Einbringens des Eisenschwamms (4) das Einbringen von festen Kohlenstoffträgem gestoppt wird, anschließend über einen bestimmten Zeitraum das Einbringen des Eisenschwamms gestoppt und über einen bestimmten Zeitraum allein feste Kohlenstoffträger (2) eingebracht werden, worauf wiederum alleine Eisenschwamm (4) über einen bestimmten Zeitraum eingebracht wird, u.s.f.

9. Verfahren nach einem oder mehreren der Ansprüche 1 bis 8, dadurch gekennzeichnet, daß die Eisenschwamm-Schichtbereiche (14) zu ihren Rändern (17) hin flach abfallend ausgebildet werden.

10. Verfahren nach einem oder mehreren der Ansprüche 1 bis 9, dadurch gekennzeichnet. daß der Eisenschwamm im Wirbelschichtverfahren aus Feinerz gebildet wird.

11. Verfahren nach einem oder mehreren der Ansprüche 1 bis 9, dadurch gekennzeichnet, daß der Eisenschwamm in einem Schachtofen aus Stückerz gebildet wird.

## Claims

1. A method of producing liquid pig iron (9) or steel pre-products from an ore which in at least one reduction zone is reduced to partially and/or completely reduced sponge iron (4) which is melted down in a melt-down gasifying zone (8) of a melter gasifier (1) under supply of carbon-containing material and oxygen and while simultaneously forming a reducing gas in a bed (13) formed of solid carbon carriers (2), optionally upon previous complete reduction, characterized in that at least the sponge iron (4) is discontinuously charged to the melt-down gasifying zone (8), under formation of areas (14) of piled-up sponge iron which are embedded in the bed (13) of carbon carriers (2), which are superposed, and which are separated by solid carbon carriers (2), wherein each of the areas (14) of piled-up sponge iron while leaving out a cross-sectional zone (15) of the melt-down gasifying zone (8) extends over the cross section of the same and wherein reducing gas forming in the melt-down gasifying zone (8) flows past the areas (14) of piled-up sponge iron under melting of the same and upwards through the cross-sectional zones (15) that are free from sponge iron and formed from carbon carriers (2), and flows through said zones.

2. A method according to claim 1, characterized in that the sponge iron (4) is charged to the melt-down gasifying zone (8) under formation of circular areas (14) of piled-up sponge iron.

3. A method according to claim 1 or 2, characterized in that the sponge iron is charged to the melt-down gasifying zone (8) under formation of a single area (14) of piled-up sponge iron per cross-sectional level, with the area (14) of piled-up sponge iron extending centrally over the cross section and forming a cross-sectional zone (15) shaped like a circular ring, which is free from sponge iron (4).

4. A method according to one or several of claims 1 to 3, characterized in that the sponge iron (4) is charged to the melt-down gasifying zone (8) under formation of several areas (14) of piled-up sponge iron that lie in a plane and are arranged at a distance from each other and thus between the areas (14) of piled-up sponge iron result in cross-sectional zones (15) that are free from sponge iron (4).

5. A method according to one or several of claims 1 to 4, characterized in that the sponge iron (4) is charged to the melt-down gasifying zone (8) under formation of an area (14) of piled-up sponge iron having the shape of a circular ring and lying in a plane.

6. A method according to claim 5, characterized in that the sponge iron (4) is charged to the melt-down gasifying zone (8) under formation of cross-sectional zones (15) that are free from sponge iron (4) and lie outside and inside the area (14) of piled-up sponge iron that is shaped like a circular ring.

7. A method according to one or several of claims 1 to 6, characterized in that furthermore, also the solid carbon carriers (2) are discontinuously charged to the melt-down gasifying zone (8), namely by reducing the quantity or by interrupting the charging during the charging of the sponge iron.

8. A method according to one or several of claims 1 to 7, characterized in that the charging of solid carbon carriers is stopped during the charging of the sponge iron (4), then the charging of the sponge iron is stopped for a specific period and for a specific period only solid carbon carriers (2) are charged, whereupon in turn only sponge iron (4) is charged for a specific period, and so on.

9. A method according to one or several of claims 1 to 8, characterized in that the areas (14) of piled-up sponge iron are formed to slope gently towards their edges (17).

10. A method according to one or several of claims 1 to 9, characterized in that the sponge iron is formed from fine ore in the fluidized-bed process.

11. A method according to one or several of claims 1 to 9, characterized in that the sponge iron is formed from lump ore in a shaft furnace.

## Revendications

1. Procédé destiné à la fabrication de fonte brute liquide (9) ou d'avant-produits d'acier à partir de minerai qui, dans au moins une zone de réduction, est réduit en éponge de fer (4) partiellement et/ou intégralement réduite, laquelle est fondue, le cas échéant après une réduction finale préalable, dans une zone de gazéification à fusion (8) d'un gazéificateur de fusion (1) dans un lit (13) constitué de matières solides à base de carbone (2), par l'amenée de matériau contenant du carbone et d'oxygène en générant simultanément un gaz de réduction, caractérisé en ce qu'au moins l'éponge de fer (4) est introduite en discontinu dans la zone de gazéification à fusion (8) en formant dans le lit (13) de matières à base de carbone (2) des zones de couche (14) d'éponge de fer enrobées, superposées et séparées par des matières solides à base de carbone (2), les zones de couche (14) d'éponge de fer s'étendant sur la section transversale de la zone de gazéification à fusion (8) en laissant libre une zone (15) de section transversale de celle-ci, et du gaz de réduction généré dans la zone de gazéification à fusion (8) passant à côté des zones de couche (14) d'éponge de fer en les fondant, et circulant vers le haut en traversant les zones (15) de section transversale libres d'éponge de fer et formées par des matières à base de carbone (2), et les gazéifie.

2. Procédé selon la revendication 1, caractérisé en ce que l'éponge de fer (4) est introduite dans la zone de gazéification à fusion (8) en formant des zones circulaires de couche (14) d'éponge de fer.

3. Procédé selon la revendication 1 ou 2, caractérisé en ce que l'éponge de fer est introduite dans la zone de gazéification à fusion (8) en formant une seule zone de couche (14) d'éponge de fer par plan de section transversale, la zone de couche (14) d'éponge de fer s'étendant de façon centrale sur la section transversale, et formant une zone (15) de section transversale en forme d'anneau de cercle qui est libre d'éponge de fer (4).

4. Procédé selon l'une ou plusieurs des revendications 1 à 3, caractérisé en ce que l'éponge de fer (4) est introduite dans la zone de gazéification à fusion (8) en formant plusieurs zones de couche (14) d'éponge de fer situées dans un plan, qui sont respectivement disposées à une certaine distance les unes des autres, et qui forment ainsi des zones (15) de section transversale libres d'éponge de fer (4) entre les zones de couche (14) d'éponge de fer.

5. Procédé selon l'une ou plusieurs des revendications 1 à 4, caractérisé en ce que l'éponge de fer (4) est introduite dans la zone de gazéification à fusion (8) en formant une zone de couche (14) d'éponge de fer en forme d'anneau de cercle située dans un plan.

6. Procédé selon la revendication 5, caractérisé en ce que l'éponge de fer (4) est introduite dans la zone de gazéification à fusion (8) en formant des zones (15) de section transversale libres d'éponge de fer (4), et situées à l'extérieur et à l'intérieur de la zone de couche (14) d'éponge de fer en forme d'anneau de cercle.

7. Procédé selon l'une ou plusieurs des revendications 1 à 6, caractérisé en ce que les matières solides à base de carbone (2) sont en outre également introduites en discontinu dans la zone de gazéification à fusion (8), et ce par réduction de la quantité ou interruption de leur introduction pendant l'introduction de l'éponge de fer.

8. Procédé selon l'une ou plusieurs des revendications 1 à 7, caractérisé en ce que, pendant l'introduction de l'éponge de fer (4), l'introduction de matières solides à base de carbone est stoppée, en ce que l'introduction de l'éponge de fer est ensuite stoppée pendant un laps de temps défini, et seules des matières solides à base de carbone (2) sont introduites pendant un laps de temps défini, après quoi seule de l'éponge de fer (4) est à nouveau introduite pendant un laps de temps défini, etc.

9. Procédé selon l'une ou plusieurs des revendications 1 à 8, caractérisé en ce que les zones de couche (14) d'éponge de fer sont formées en retombant à plat vers leurs bords (17).

10. Procédé selon l'une ou plusieurs des revendications 1 à 9, caractérisé en ce que l'éponge de fer est produite à partir de fines de minerai selon le procédé à couche fluidisée.

11. Procédé selon l'une ou plusieurs des revendications 1 à 9, caractérisé en ce que l'éponge de fer est produite dans un four vertical à partir de minerai à l'état de morceaux.
